# FASCICULE DE BREVET EUROPEEN

(11) **EP 0 033 262 B1**
(45) Date de publication et mention de la délivrance du brevet: **30.12.1986**
(21) Numéro de dépôt: 81400058.4
(22) Date de dépôt: 19.01.1981
(51) Int. Cl.: C25B 13/08

(54) **Diaphragme pour électrolyse et son procédé de préparation**
Diaphragma für die Elektrolyse und Verfahren zu seiner Herstellung
Electrolysis diaphragm and method for its manufacture

(30) Priorité: 29.01.1980 FR 8001843
(43) Date de publication de la demande: 05.08.1981
(73) Titulaire: ELF ATOCHEM S.A., 92800 Puteaux (FR)
(72) Inventeur: Bachot, Jean, F-92260 - Fontenay-aux-Roses (FR); Grosbois, Jean, F-95290 - L'Isle-Adam (FR)
(74) Mandataire: Rochet, Michel

## Description

La présente invention concerne un diaphragme pour électrolyse, à base de résines fluorées, présentant un caractère hydrophile marqué, ainsi que le procédé de préparation de ce diaphragme.

Depuis un certain nombre d'années, les diaphragmes conventionnels en amiante, pour électrolyse, déposés sur les cathodes des cellules destinées notamment à l'obtention de chlore et de soude, sont progressivement remplacés par des diaphragmes à base de résines fluorées contenant éventuellement des fibres de renforcement. De tels diaphragmes présentent de nombreux avantages dus en particulier aux propriétés chimiques des résines fluorées mais aussi un inconvénient notable, également inhérent à ces résines, qui tient à leur faible mouillabilité. Ce défaut est atténué lorsque des fibres telles que l'amiante sont incorporées en proportions importantes dans les diaphragmes, mais l'on sait le danger que présente cette matière pour ses utilisateurs. De nombreuses solutions ont été proposées pour pallier cet inconvénient : outre l'emploi de charges particulières telles que les oxydes ou hydroxydes de titane, zirconium ou aluminium ou l'amiante, on a aussi suggéré l'introduction de groupes contenant du soufre. des groupes sulfoniques en particulier, soit par traitement in situ de la résine mise en eeuvre, comme le décrit le brevet US 4 153 520, soit par addition de résine préalablement sulfonée, décrite notamment dans le brevet français publié sous le n° 2 152 988.

On a maintenant trouvé que des diaphragmes hydrophiles, c'est-à-dire facilement mouillés par un électrolyte, pouvaient être obtenus par un procédé simple qui leur confère des propriétés favorables pour l'électrolyse, particulièrement au contact de lessives concentrées.

Un des objets de l'invention est un diaphragme microporeux à base de résine fluorée, destiné notamment à l'électrolyse d'halogénure de métaux alcalins, revêtu sur au moins une partie de la surface interne des pores d'un copolymère d'acide carboxylique insaturé et de monomère insaturé non ionique.

Un autre objet de l'invention est le procédé d'obtention de ce diaphragme comprenant la formation d'une feuille poreuse à base de résine fluorée, l'imprégnation de cette feuille par un mélange contenant au moins un acide carboxylique insaturé, au moins un monomère non ionique et au moins un initiateur de polymérisation, ce mélange présentant une faible viscosité, la copolymérisation de ce mélange, l'égouttage de la feuille après imprégnation et copolymérisation des comonomères dans ladite feuille.

La feuille microporeuse peut être préparée par des procédés très divers, beaucoup de ces procédés étant aujourd'hui bien connus.

Les résines fluorées susceptibles d'être utilisées sont notamment le polytétrafluoroéthylène, le polytrifluoroéthylène, le polyhexafluoropropylène, le polyfluorure de vinyle, le polyfluorure de vinylidène, le polyperfluoroalcoxyéthylène, les polyhalogénoéthylènes comprenant un ou deux atomes de chlore et trois ou deux atomes de fluor sur chaque motif éthylène et notamment le polychlorotrifluoroéthylène, les polyhalogénopropylènes correspondants, les copolymères d'éthylène et/où de propylène et d'hydrocar- bones insaturés halogènes, au moins partiellement fluorés ayant 2 ou 3 atomes de carbone. Parmi ces composés, on peut citer notamment les produits connus sous les marques « TEFLON de Du Pont de Nemours, « SOREFLON de la Société Produits Chimiques Ugine Kuhlmann, « HALAR de Allied Chemicals Co.

Ces résines peuvent être renforcées par différentes fibres soit minérales telles que les fibres d'amiante, de verre, de quartz de zircone ou de carbone, soit organiques telles que les fibres de polypropylène ou de polyéthylène éventuellement halogéné et notamment fluorés, de polyhalogénovinyli- dène etc...

La proportion des fibres de renforcement peut être de 0 à 200 % du poids de la résine. Comme cela a déjà été signalé ci-dessus lorsqu'une proportion d'amiante relativement élevée est présente, supérieure à 30 % du poids de résine, le diaphragme a généralement une mouillabilité satisfaisante sans traitement additionnel.

La porosité globale doit être de 50 à 95 % de préférence et le diamètre moyen équivalent des pores est compris entre 0,1 et 12 micromètres et de préférence entre 0,2 et 6 micromètres, ce diamètre équivalent étant le diamètre d'un pore cylindrique théorique qui permet la même vitesse de passage d'un liquide faiblement visqueux, sous une pression déterminée, que le pore réel.

Les monomères acides carboxyliques mis en oeuvre sont porteurs d'un ou deux groupes carboxyliques. Ce peut être les acides acrylique, méthacrylique et leurs dérivés halogénés, phénylacrylique, éthylacrylique, maléique, itaconique, butyl-acrylique, vinylbenzoïque etc... Les acides acrylique et méthacrylique sont préférés.

Les monomères non ioniques peuvent être porteurs d'une seule liaison éthylénique, tels que le styrène, le méthylstyrène, l'éthylvinylbenzène, les chloro- ou fluorostyrènes, ou -méthylstyrènes, ainsi que la vinylpyridine ou pyrrolidone. Ils peuvent présenter plusieurs insaturations et favoriser aussi une réticulation de la couche de polymère formée. On peut citer à titre d'exemples, les divinylbenzènes et notamment l'isomère para qui est préféré, le trivinylbenzène, les divinylnaphtalènes, les divinyléthyl ou méthylbenzènes. le trivinyl 1-3-4 cyclohexane etc...

On peut et préfère utiliser à la fois au moins un monomère non ionique mono-insaturé et un monomère pluri-insaturé. La proportion numérique des molécules ou motifs de ces deux types de monomères est alors comprise entre 0,1 et 10 et de préférence entre 0,4 et 2.5. Le mélange divinylbenzène éthylvinylbenzène disponible dans le commerce est employé avantageusement.

La proportion pondérale d'acide insaturé sur l'ensemble des comonomères carboxyliques et non ioniques est comprise entre 40 et 98 % en poids et de préférence entre 70 et 95 % et il importe que ce mélange de monomères additionné éventuellement et préférentiellement de diluant, présente une faible viscosité de préférence inférieure à 2 cp de façon à pouvoir pénétrer sous une légère dépression (de 1 à 100 mmHG en dessous de la pression atmosphérique) dans les pores du substrat microporeux. De façon à contrôler la quantité de monomères introduite et la dispersion dans la porosité, un diluant inerte est additionné au mélange de monomères, notamment le méthanol, l'éthanol, l'isopropanol, les butanols, l'acétone, la méthylisobutylcétone, le dioxane, les chloro ou dibromométhane, les hydrocarbures aliphatiques éventuellement halogénés ayant de 2 à 10 atomes de carbone, le diméthylformamide, le diméthylacétamide, le diméthylsulfoxyde etc... L'éthanol est le diluant préféré ; en général les diluants doivent avoir une tension de valeurs relativement faible à la température ambiante et être miscibles avec les comonomères et éventuellement avec l'eau. Pour 100 parties en poids de comonomères, on met en oeuvre de préférence de 1 600 à 30 parties de diluant. Le copolymère formé à partir des comonomères ainsi dilués sera présent en une couche au moins monomoléculaire sur au moins une partie de la surface interne des pores.

Un initiateur de polymérisation radicalaire est ajouté dans le mélange de comonomères ; il ne doit pas causer de polymérisation sensible à température ambiante en l'absence de radiation activante (ultraviolet), mais causer une polymérisation des comonomères en un temps de préférence inférieur à 12 H, à une température inférieure à celle de ramollissement du polymère fluoré mis en ceuvre, et de préférence inférieure à 100 °C. On peut citer parmi les initiateurs de polymérisation les peroxydes de benzoyle, de lauroyle, de t-butyl, de cumyle, les peracétate ou perbenzoate de t-butyle ainsi que l'azobisisobutyronitrile.

Les conditions de température de la polymérisation peuvent être adaptées au choix du diluant de façon à éviter son départ trop rapide au moment de la polymérisation in situ. On peut utiliser pour cela des activateurs, par exemple la diméthylaniline qui, associée au peroxyde de benzoyle, permet d'obtenir une polymérisation vers 40 °C.

Le procédé de préparation de ces diaphragmes microporeux mouillables comprend donc dans sa première phase la préparation d'une feuille microporeuse. Parmi les procédés préférés pour ce faire, on peut citer ceux mettant en oeuvre des charges porophores tels que décrits dans les brevets français publiés sous les numéros 2 229 739 ; 2 280 435 ; 2280609 et 2 280 435 dont les descriptions sont incorporées ici par référence. Il est également possible d'introduire une charge porophore dans un latex de résine fluorée et notamment de polytétrafluoroéthylène contenant un agent plastifiant, 900 à 1 200 et de préférence 400 à 900 parties en poids de porophores, 0,5 à 2 parties d'agent plastifiant et 1 à 20 parties d'eau étant ajouté dans 100 parties de résine d'un latex contenant 40 à 60 % en poids de matière sèche, de mélanger l'ensemble dans un malaxeur agité modérément c'est-à-dire dont le rotor tourne à moins de 100 tours/mn, de préformer par laminage une feuille à l'aide de la pâte obtenue, de la sécher puis de la fritter à une température de l'ordre du point de fusion du polymère mis en œuvre. L'agent porophore qui est de préférence du carbonate de calcium est ensuite éliminé par immersion dans de l'acide qui est de préférence de l'acide acétique en solution aqueuse à 15-20 % en poids.

On peut aussi obtenir des feuilles poreuses, notamment dans le cas où le polymère fluoré mis en oeuvre est un copolymère d'éthylène et de chlorotrifluoroéthylène, ou un latex de PTFE, associé à des fibres minérales ou organiques (amiante, zircone, polyoléfines fibrillés) en dispersant le copolymère à raison de 5 à 50 % du poids de fibres dans de l'électrolyte, c'est-à-dire contenant environ 15 % de soude et 15 % de chlorure de sodium auquel on ajoute un agent tensio-actif.

Cette suspension est déposée sur une surface permettant la filtration ; cette surface peut être notamment une cathode perforée. Après essorage et séchage, la feuille formée lors de la filtration est chauffée jusqu'à 260 °C température qui est maintenue de 30 mm à 1 heure.

La feuille poreuse ainsi formée est ensuite imprégnée d'un mélange de comonomères et d'initiateur de polymérisation et, en général de diluant inerte. La proportion de diluant mentionnée plus haut doit être choisie en fonction de différents autres paramètres et en particulier, de la proportion du comonomère agent de la réticulation, notamment le divinylbenzène, par rapport aux acides carboxyliques insaturés et de la proportion d'initiateur de polymérisation notamment de peroxyde de benzoyle. La condition globale qui doit être respectée, et qui entraîne un choix dans la combinaison des divers autres paramètres, est que 0,1 à 6 % du volume poreux total, avant la copolymérisation in situ, de la feuille microporeuse- support, soient occupés par du copolymère carboxylique. La proportion pondérale divinylbenzène peut être comprise entre 2,5 et 25 parties pour 100 parties d'acide carboxylique insaturé. Il est bon également de ne mettre en oeuvre que de faibles quantités d'initiateur de polymérisation, par exemple, moins de 5 parties en poids de peroxyde de benzoyle pour 100 parties de comonomères et pas ou peu d'accélérateur de copolymérisation telle que la diméthylaniline (moins de 2 parties).

Cette imprégnation peut se faire par exemple par immersion dans un bac contenant ce mélange liquide et filtration sous dépression de 10 à 100 mmHg.

La feuille éventuellement sur son support, et notamment sur une cathode, est alors introduite dans une enceinte où la température, ou des rayons actiniques, notamment ultraviolets, permettent l'action des initiateurs de polymérisation. Elle peut être immergée dans un liquide, l'eau par exemple. Il importe que la température ne soit pas trop élevée, généralement inférieure à 150°C et ne modifie pas sensiblement la structure de la feuille microporeuse par départ trop rapide du diluant ou destruction du copolymère déposé. La durée de polymérisation (qui correspond environ à la durée de demi-vie de l'initiateur mis en œuvre) est de préférence inférieure à 12 heures.

Un moyen préféré de polymérisation est l'immersion dans de l'eau entre 40 °C et 100 °C.

Le tableau I donné avec les exemples ci-après illustre clairement l'influence de divers facteurs tels que la porosité du diaphragme ou, ce qui en est directement la cause, la proportion d'agent porophore, le rapport pondéral entre les acides carboxyliques et les monomères non ioniques et la quantité de diluant ajouté sur la perte de charge de l'électrolyte à travers le diaphragme ou en d'autres termes sur la pression hydrostatique, due à l'anolyte, nécessaire pour assurer une percolation satisfaisante et sur la tension électrique dans la cellule. On verra aussi que les facteurs évoqués peuvent être choisis pour atteindre un but déterminé.

Des exemples de mise en œuvre de l'invention sont donnés ci-après aux seules fins d'illustration de celle-ci.

### Exemple 1

On introduit dans 167 g de latex de polytétrafluoroéthylène à 60 % d'extrait sec, marque « SOREFLON », de la Société « Produits Chimiques Ugine Kuhlmann », 700 g de carbonate de calcium pulvérulent, appellation commerciale « CALIBRITE 1400 » de la Société OMYA et 42 g de PEROLENE (PEROLENE SPZ) en solution aqueuse à 62 g/I.

Le mélange est homogénéisé pendant 5 minutes dans un malaxeur de type WERNER dont les rotors en forme de Z tournent à une vitesse de 45 tours/mn.

La pâte obtenue est mise en feuille au moyen d'un mélangeur à cylindres de type LESCUYER. L'épaisseur est réduite à 1,2 mm. La vitesse initiale de rotation des cylindres de 15 tours/mn est réduite progressivement à 5 tours/mn en 2 à 4 minutes.

La feuille ainsi formée est séchée 15 heures à 90 °C puis 2 heures à 120 °C et ensuite frittée dans un four à circulation d'air chaud dont la température est montée, à raison de 100 °C/h, à 360 °C où elle est maintenue 15 minutes.

Le carbonate de calcium est éliminé par immersion pendant 72 heures dans une solution aqueuse d'acide acétique à 25 % en poids additionné de 2 g/I d'agent tensio-actif fluoré de marque « ZONYL F.S.N. de E-I Du Pont De Nemours Co. •.

Le diaphragme est alors rincé à l'eau puis immergé pendant 12 heures dans de l'éthanol.

On filtre ensuite à travers le diaphragme microporeux formé la solution ci-dessous, sous une dépression de 50 mm de mercure :
- éthanol 330 parties
- acide méthacrylique 100 parties
- divinylbenzène commercial 10 parties
- peroxyde de benzoyle 2 parties

Les parties mentionnées sont exprimées en poids.

Le divinylbenzène commercial contient 45 % en poids d'éthylvinylbenzène et 55 % de divinylbenzène.

On provoque la copolymérisation par immersion pendant 2 heures dans de l'eau à 80 °C.

Ce diaphragme auquel a été conférée une mouillabilité remarquable, est conservé dans de l'eau jusqu'à son utilisation. Il est alors disposé, au contact d'une cathode, en fer tressé laminé de la Société GANTOIS •, d'une cellule d'électrolyse.

L'anode est en titane déployé revêtu d'alliage Pt-Ir.

La distance entre électrode est 5.5 mm : elle est maintenue par un joint de caoutchouc.

L'électrolyte introduit dans le compartiment anodique est une saumure à 300 g/I de chlorure de sodium.

Après 200 heures de fonctionnement, les conditions de marche étant alors stables, la température est 85 °C, la densité de courant est 25 A/dm², la tension électrique est 3,35 V, la charge d'électrolyte est 40 cm. La soude du catholyte a une concentration de 123 g/I, le rendement faradique (ion OH) est 94 _{%}.

### Exemple comparatif

Un diaphragme microporeux préparé comme ci-dessus à l'exception du traitement par les comonomères acide carboxylique, monomères non ioniques qui ne lui est pas appliqué, est utilisé dans les mêmes conditions que celles de l'exemple 1.

Après 15 heures de fonctionnement, la tension monte à 4,0 V et la charge s'élève à 60 cm. Elle augmente ensuite très rapidement et l'électrolyse doit être arrêtée.

### Exemple 2

On reproduit l'essai de l'exemple 1 en faisant varier la quantité de carbonate de calcium et la proportion des comonomères de diluant et de peroxyde du mélange d'imprégnation.

Les diverses données sont mentionnées dans le tableau 1 dans lequel :
-A.M = acide méthacrylique
- DVB = mélange commercial à 55 % en poids de divinylbenzène et 45 % d'éthylvinylbenzène
- PB = peroxyde de benzoyle.

Les résultats indiqués sont relevés après 200 heures de marche, sauf indication contraire.

Les deux premiers essais témoins (1 et 2) ont dû être arrêtés après 25 heures qui est le temps où ont été effectuées les mesures de charge h et de tension U. Il en est de même de l'essai 235.

Les chiffres concernant les matières mises en œuvre sont des parties en poids, celles de carbonates de calcium sont rapportées à 100 parties de polymère fluoré (sec).

La charge d'électrolyte R est la pression hydrostatique sur le diaphragme exprimée en cm ou la hauteur d'électrolyte de densité 1,2 environ, multipliée par ce dernier chiffre.

La quantité de NaOH est exprimée en gramme/litre.

Le rendement R(OH) % est un rendement faradique calculé d'après la soude formée.

T % est le pourcentage du volume poreux occupé par le polymère sec.
(Voir Tableau page 6)

## Revendications

1. Diaphragme poreux, à base de polymères fluorés, pour électrolyse, caractérisé en ce qu'il est microporeux et revêtu sur au moins une partie de la surface interne de ses pores d'un copolymère d'acide carboxylique insaturé et de monomère insaturé non ionique.

2. Diaphragme poreux selon 1 caractérisé en ce que sa porosité est comprise entre 50 et 95 % et que le diamètre moyen équivalent des pores est compris entre 0,1 et 12 micromètres et de préférence entre 0,2 et 6 micromètres, 0,1 à 6 % du volume poreux étant occupé par du polymère sec.

3. Diaphragme poreux selon 1 ou 2 caractérisé en ce que le copolymère présent dans les pores est un copolymère d'un acide pris dans le groupe formé par les acides acrylique et méthacrylique et d'au moins deux monomères non ioniques l'un au moins étant pris dans le groupe formé par le styrène et l'éthylbenzène et l'autre étant le divinylbenzène.

4. Procédé de préparation de diaphragme poreux selon 1 caractérisé en ce que l'on forme une feuille microporeuse à base de polymères fluorés, que l'on imprègne cette feuille à l'aide d'un mélange liquide comprenant au moins un acide carboxylique insaturé, un monomère non ionique et un initiateur de polymérisation et que l'on provoque la copolymérisation.

5. Procédé de préparation de diaphragme poreux selon 1 caractérisé en ce que l'on met en oeuvre un mélange comprenant au moins un acide pris dans le groupe formé par l'acide acrylique et l'acide méthacrylique, au moins un comonomère non ionique pris dans le groupe formé par le styrène, le divinylbenzène et un diluant.

6. Procédé de préparation de diaphragme microporeux selon 5 caractérisé en ce que le diluant mis en oeuvre est l'éthanol.

7. Procédé de préparation de diaphragme microporeux selon l'une quelconque des revendications 4 à 6 caractérisé en ce que la proportion pondérale d'acide carboxylique insaturé dans le mélange des comonomères est comprise entre 40 et 98 % et de préférence entre 70 et 95 %, et que 1 600 à 30 parties de diluant sont mises en ceuvre pour 100 parties en poids de comonomères, le rapport pondéral entre le divinylbenzène et l'acide carboxylique étant tel que pour 100 parties d'acide carboxylique insaturé, 2,5 à 25 parties de divinylbenzène sont mises en ceuvre.

8. Procédé de préparation de diaphragme microporeux selon l'une quelconque des revendications 4 à 7 caractérisé en ce que l'imprégnation de la feuille microporeuse se fait par filtration sous légère dépression du mélange liquide contenant les comonomères à travers ladite feuille.

## Claims

1. Porous diaphragm, based on fluoropolymers, for electrolysis, characterized in that it is microporous and coated on at least a portion of the internal surface of its pores with a copolymer of an unsaturated carboxylic acid and of a nonionic unsaturated monomer.

2. Porous diaphragm according to 1, characterized in that its porosity is between 50 and 95 % and that the equivalent mean diameter of the pores is between 0.1 and 12 micrometers and preferably between 0.2 and 6 micrometers, 0.1 to 6 % of the pore volume being occupied by dry polymer.

3. Porous diaphragm according to 1 or 2, characterized in that the copolymer present in the pores is a copolymer of an acid taken from the group consisting of acrylic and methacrylic acids and at least two nonionic monomers, at least one being taken from the group consisting of styrene and ethylbenzene and the other being divinylbenzene.

4. Process for the preparation of a porous diaphragm according to 1, characterized in that a microporous sheet based on fluoropolymers is formed, that this sheet is impregnated with a liquid mixture comprising at least one unsaturated carboxylic acid, a nonionic monomer and a polymerization initiator and that copolymerization is induced.

5. Process for the preparation of a porous diaphragm according to 1, characterized in that a mixture is employed, comprising at least one acid taken from the group consisting of acrylic acid and methacrylic acid, at least one nonionic comonomer taken from the group consisting of styrene and divinylbenzene and a diluent.

6. Process for the preparation of a microporous diaphragm according to 5, characterized in that the diluent used is ethanol.

7. Process for the preparation of a microporous diaphragm according to any one of Claims 4 to 6, characterized in that the weight proportion of unsaturated carboxylic acid in the mixture of the comonomers is between 40 and 98 % and preferably between 70 and 95 %, and that 1 600 to 30 parts of diluent are used per 100 parts by weight of comonomers, the weight ratio of divinylbenzene to the carboxylic acid being such that 2.5 to 25 parts of divinylbenzene are used per 100 parts of unsaturated carboxylic acid.

8. Process for the preparation of a microporous diaphragm according to any one of Claims 4 to 7, characterized in that the impregnation of the microporous sheet is carried out by filtration of the liquid mixture containing the comonomers through the said sheet under a slightly reduced pressure.

## Patentansprüche

1. Poröses Diaphragma für die Elektrolyse auf der Basis von fluorierten Polymeren, dadurch gekennzeichnet, daß es mikroporös und auf mindestens einem Teil der Innenfläche seiner Poren mit einem Copolymeren aus einer ungesättigten Carbonsäure und einem nicht ionischen ungesättigten Monomeren überzogen ist.

2. Poröses Diaphragma nach Anspruch 1, dadurch gekennzeichnet, daß seine Porosität 50 bis 95 % beträgt und der mittlere äquivalente Durchmesser der Poren zwischen 0,1 und 12 µm, vorzugsweise zwischen 0,2 und 6 f.l.m liegt, wobei 0,1 bis 6 % des Porenvolumens von trockenem Polymerem eingenommen sind.

3. Poröses Diaphragma nach Anspruch 1 oder 2, dadurch gekennzeichnet, daß das in den Poren vorhandene Copolymer ein Copolymer einer Säure aus der Gruppe der Acryl- und Methacrylsäuren und mindestens zweier nichtionischer Monomeren ist, von denen das eine aus der Gruppe Styrol und Ethylbenzol genommen wird und das andere Divinylbenzol ist.

4. Verfahren 'zur Herstellung des porösen Diaphragmas nach Anspruch 1, dadurch gekennzeichnet. daß man eine mikroporöse Folie auf der Basis fluorierter Polymerer formt, diese Folie mit Hilfe eines flüssiges Gemisches umfassend mindestens eine ungesättigte Carbonsäure, ein nichtionisches Monomer und einen Polymerisationsinitiator imprägniert und die Copolymerisation bewirkt.

5. Verfahren zur Herstellung des porösen Diaphragmas nach Anspruch 1, dadurch gekennzeichnet, daß man ein Gemisch umfassend mindestens eine Säure aus der Gruppe der Acryl- und Methacrylsäuren und mindestens ein nichtionisches Comonomer aus der Gruppe Styrol und Divinylbenzol sowie ein Verdünnungsmittel einsetzt.

6. Verfahren zur Herstellung des mikroporösen Diaphragmas nach Anspruch 5, dadurch gekennzeichnet, daß man als Verdünnungsmittel Ethanol einsetzt.

7. Verfahren zur Herstellung des mikroporösen Diaphragmas nach einem der Ansprüche 4 bis 6, dadurch gekennzeichnet, daß der Gewichtsanteil der ungesättigten Carbonsäure in dem Comonomerengemisch 40 bis 98 %, vorzugsweise 70 bis 95 % ausmacht und daß 1 600 bis 30 Teile Verdünnungsmittel auf 100 Gew.-Teile Comonomere eingesetzt werden, wobei das Gewichtsverhältnis zwischen Divinylbenzol und Carbonsäure so beschaffen ist, daß auf 100 Teile ungesättigte Carbonsäure 2,5 bis 25 Teile Divinylbenzol eingesetzt werden.

8. Verfahren zur Herstellung des mikroporösen Diaphragmas nach einem der Ansprüche 4 bis 7, dadurch gekennzeichnet, daß die mikroporöse Folie dadurch imprägniert wird, daß das flüssige, die Comonomeren enthaltende Gemisch unter leichtem Unterdruck durch die Folie filtriert wird.
